# EUROPÄISCHE PATENTANMELDUNG

(11) **EP 0 194 321 A1**
(43) Veröffentlichungstag der Anmeldung: **17.09.1986**
(21) Anmeldenummer: 85102382.0
(22) Anmeldetag: 02.03.1985
(51) Int. Cl.: C25C 7/02

(54) **Verfahren zur Herstellung von Bleianoden für Zinkelektrolysen und hiernach hergestellte Bleianode**

(71) Anmelder: Bleiindustrie GmbH vorm. Jung + Lindig, D-2000 Hamburg 54 (DE)
(72) Erfinder: Haberstroh, Günter, Dr., D-2000 Hamburg 55 (DE)
(74) Vertreter: Richter, Joachim, Dipl.-Ing.

(57) **Zusammenfassung**

Um Bleianoden für Zinkelektrolysen wirtschaftlich und mit verringerter Silbermenge herzustellen, sieht das Verfahren vor, daß in einem Walzvorgang eine aus Feinblei hergestellte Platine mit einer Bleifolie mit einem Silbergehalt von 1 bis 0,45 Gewichtsprozent plattiert wird, wobei die Dicke der Plattierung im Endzustand, also bei Erreichen der Dicke der fertigen Anode, zwischen 200 und 100 Mikron beträgt.

## Beschreibung

Die Erfindung betrifft ein Verfahren zur Herstellung von Bleianoden für Zinkelektrolysen und hiernach hergestellte Bleianode.

Zur Herstellung von Feinzink im elektrolytischen Verfahren werden Anoden mit einem Silbergehalt zwischen 1% und 0,45% verwendet. Diese Anoden werden entweder gegossen oder gewalzt. eingesetzt, wobei es sich auch um profilierte oder um flache Anoden handeln kann. Es ist dann weiter bekannt, daß der im Bad befindliche Anodenteil den gewünschten Silberg_{'}:halt aufweist, während der außerhalb des Bades befindliche Kopf der Anode nur aus Feinblei hergestellt wird, so daß es wohl zu einer Ersparnis an Silber kommt, jedoch letztlich der wesentliche Bleianodenteil mit Silber durchsetzt ist, wodurch sich hohe Herstellungskosten ergeben.

Die Erfindung löst die Aufgabe, ein Verfahren zur Herstellung von Bleianoden für Zinkelektrolysen zu schaffen, mit dem Bleianoden wirtschaftlich herstellbar sind und bei denen trotz Verringerung der Silbermenge das durch den Silbergehalt wesentlich mitbestimmte Anodenpotential in keiner Weise beeinträchtigt wird. Es soll ferner eine Bleianode für die Zinkelektrolyse geschaffen werden, die wirtschaftlich herstellbar ist und die eine geringere Silbermenge gegenüber bekannten Bleianoden aufweist.

Zur Lösung dieser Aufgabe wird ein Verfahren zur Herstellung von Bleianoden für Zinkelektrolysen vorgeschlagen, nach dem erfindungsgemäß ein aus gegossenem oder gewalztem Blei bestehender Anodenkörper in seinem Oberflächenbereich oder auf seiner Oberfläche mit einem Gehalt an Silber, insbesondere von 1 bis 0,45 Gewichtsprozent, versehen wird. Das Aufbringen des Silbergehaltes auf die Oberfläche des Anodenkörpers erfolgt mittels eines einen Silbergehalt von 1% bis 0,45% aufweisenden Plattierungsverbundes. Dieser wird nach einer Ausführungsform der Erfindung in der Weise hergestellt, daß in einem Walzvorgang eine aus Feinblei hergestellte Platine mit einer Bleifolie mit einem Silbergehalt von 1% bis 0,45% plattiert wird, wobei die Dicke der Plattierung im Endzustand, also bei Erreichen der Dicke der fertigen Anode, zwischen 20 und 100 Mikron beträgt. Der so erhaltene Plattierungsverbund wird direkt in die jeweils erforderliche Anodenform überführt und als Anode bei Zinkelektrolysen verwendet.

Die Dicke dieser so hergestellten Plattierung beträgt im Endzustand, also wenn die Dicke der fertigen Anode erreicht ist, zwischen 20 und 100 Mikron. Die normale Dicke einer solchen Bleianode beträgt etwa 10 mm. Der Silbergehalt wird damit auf 2% bis 0,4% des ursprünglichen Silbergehaltes herabgesetzt.

Des weiteren sieht die Erfindung die Herstellung des Plattierungsverbundes aus einer Platine aus Feinblei und einer Bleifolie mit einem Silbergehalt von 1% bis 0,45% vor, wobei auf jede Seite der Platine aus Feinblei mit einer Stärke von z.B. 50 mm eine Bleifolie mit einem Silbergehalt von 1% bis 0,45% von 0,5 mm Stärke aufgebracht und hierauf der Gesamtverbund in einem Durchgang oder in mehreren Stichen auf die Stärke von 10 mm heruntergewalzt wird. Auf diese Weise ist eine Plattierung von 1% erreichbar.

Um eventuelle Fehlstellen beim Plattieren zu vermeiden, sieht die Erfindung eine weitere Ausgestaltung des Bleianodenherstellungsverfahrens vor, bei dem das Plattieren in zwei Stufen vorgenommen wird. Dieses Verfahren arbeitet in der Weise, daß in einer ersten Stufe eine Platine aus Feinblei mit einer Stärke von 50 mm beidseitig mit je einer Bleifolie mit einem Silbergehalt von 1% bis 0,45% von 0,25 mm Stärke beschichtet, der Gesamtverbund in einem Stich auf eine Stärke von z.B. 20 mm heruntergewalzt und in einer zweiten Stufe das erhaltene Walzprodukt beidseitig mit je einer Bleifolie mit einem Silbergehalt von 1% bis 0,45% mit einer Stärke von 0,1 mm bzw. 0,05 mm beschichtet und der erhaltene Gesamtverbund in einem Stich auf eine Endstärke von 10 mm heruntergewalzt wird. Aufgrund dieser Doppelplattierung ist die Wahrscheinlichkeit, daß eine Rißstelle oder ein Loch in der ersten Plattierungsschicht auf ein Loch in der zweiten Plattierungsschicht trifft, um wesentliche Faktoren herabgesetzt.

Die Erfindung'sieht noch ein weiteres Herstellungsverfahren vor, nach dem im Strangguß zwischen zwei Walzen ein Blech aus Feinblei, z.B. in der Stärke von 12 mm, hergestellt wird. Dieses kontinuierlich mit einem Walzenpaar aus der Schmelze abgezogene Fleinbleiblech durchläuft ein weiteres Walzenpaar, bei dem die Plattierungsbleifolien von oben und unten zugeführt werden, wobei durch eine leichte Reduktion im warmen Zustand wesentlich die Gießstruktur erhalten b:.eibt. Um das Plattierungsprodukt zu verstärken, ist es weiterhin möglich, zwischen das abgekühlte Gießwalzenpaar eine Glasfasermatte mit einlaufen zu lassen, um eine besondere Stabilität der Bleianoden zu erreichen.

Der Silbergehalt der Plattierungsbleifolie bezieht sich auf 1 bis 0,45 Gewichtsprozent.

Des weiteren wird die Aufgabe durch eine Bleianode für Zinkelektrolyseverfahren gelöst, die erfindungsgemäß im Bereich der Oberfläche ihres Anodenkörpers einen Gehalt an Silber, insbesondere von 1 bis 0,45 Gewichtsprozent aufweist.

Die Bleianode besteht dabei aus einem Anodenkörper aus einer Platine aus Feinblech und einer mit dieser plattierten Bleifolie mit einem Silbergehalt von-l% bis ₀,45%, wobei die Dicke der fertigen Anode zwischen 20 und 100 Mikron beträgt.

Nach einer weiteren Ausführungsform der Erfindung besteht die Bleianode aus einem Anodenkörper aus einer Platine von etwa 50 mm Stärke aus Feinblei, die auf jeder Seite eine Bleifolie mit einem Silbergehalt von 1% bis 0,45% trägt,wobei der Gesamtverbund eine Endstärke von z.B. 10 mm aufweist.

Des weiteren besteht die Bleianode aus einem Anodenkörper aus einer Platine aus Feinblei mit einer Stärke von z.B. 50 mm, die auf jeder Seite mit einer ersten Bleifolie mit einem Silbergehalt von 1% bis 0,45% mit einer Stärke von etwa 0,25 mm beschichtet ist, wobei jede dieser Bleifolien auf ihrer Außenfläche mit einer zweiten Bleifolie mit einem Silbergehalt von 1% bis 0,45% und mit einer Stärke von 0,1 mm bzw. 0,05 mm beschichtet ist, wobei der Gesamtverbund vor der Beschichtung mit den zweiten Bleifolien eine Stärke von z.B. 20 mm und nach der Beschichtung mit den zweiten Bleifolien eine Endstärke von 10 mm aufweist.

Im folgenden wird der Gegenstand der Erfindung in den Zeichnungen erläutert. Es zeigt
Fig. 1 schematisch eine Vorrichtung zur Durchführung des Verfahrens,
Fig. 2 einen vergrößerten senkrechten Schnitt einer Bleianode mit in deren Oberflächenbereich vorgesehenem Silbergehalt,
Fig. 3 einen größerten senkrechten Schnitt einer Bleianode, bestehend aus einem Plattierungsverbund aus einer Platine aus Feinblei und einer Bleifolie mit einem Silbergehalt,
_{F}ig. 4 einen vergrößerten senkrechten Schnitt durch eine Bleianode aus einem Plattierungsverbund aus einer Platine aus Feinblei, bei der auf jeder Seite eine einen Silbergehalt aufweisende Bleifolie angeordnet ist, und
_{F}ig. 5 einen vergrößerten senkrechten Schnitt durch eine Bleianode aus einem Plattierungsverbund aus einer Platine aus Feinblei mit mehreren auf jeder Seite der Platine angeordneten, einen Silbergehalt aufweisenden Beifolien.

Wie Fig. 1 zeigt wird zur Herstellung eines Bleches 100 aus Feinblei dieses kontinuierlich mittels des aus den Walzen 11 und 12 bestehenden Walzenpaares aus der Schmelze abgezogen, die dem Behälter 10 entnommen wird. Gleichzeitig wird in das Walzenpaar 11,12 eine Glasfasermatte 30 mit eingeführt. Den Walzenpaar 11,12 ist ein weiteres Walzenpaar 111,112 nachgeschaltet, in das das Feinbleiblech 100 und die Glasfasermatte 20 zusammen mit zwei Plattierungsbleifolien 30,130 eingeführt werden, wobei die beiden Plattierungsbleifolien 30,130 von oben und unten kommend dem Walzenpaar 111,112 zugeführt werden. Aus dem Walzenpaar 111,112 läuft dann der Plattierungsverbund PV in Pfeilrichtung _{X} zu einem in der Zeichnung nicht dargestellten Aufwickelkern. Die Plattierungsbleifolien enthalten einen Silbergehalt von 1 bis 0,45 Gewichtsprozent.

Eine nach dem erfindungsgemäßen Verfahren hergestellte Bleianode 50 weist entsprechend Fig. 2 auf ihrer Oberfläche 51a bzw. im Oberflächenbereich ihres Anodenkörpers 51 einen Silbergehalt von 1% bis 0,45% auf, der in _{F}ig.2 bei 52 angedeutet ist.

Nach der in Fig. 3 gezeigten Ausführungsform besteht die Bleianode 50 aus einem Anodenkörper 51 aus einer Platine 55 aus Feinblei und einer mit der Platine plattierten Bleifolie 56,die einen Silbergehalt von 1% bis 0,45% aufweist. Die Dicke der fertigen Bleianode 50 beträgt zwischen 20 und 100 Mikron.

Die Bleianode 50 nach Fig. 4 besteht ebenfalls aus einem Anodenkörper 51, der von der Platine 55 aus Feinblei mit einer Stärke von etwa 50 mm gebildet wird, die auf jeder Seite eine Bleifolie 156 bzw. 157 mit einem Silbergehalt von 1% bis 0,45% trägt. Der Gesamtverbund dieses Plattierungsproduktes weist letztlich eine Endstärke von z.B. 10 mm auf.

Die Bleianode 50 gemäß Fig. 5 ist mehrfach mit einer Bleifolie, die einen Silbergehalt von 1% bis 0,45% aufweist, beschichtet. Auch hier besteht der Anodenkörper 51 aus einer Platine 55 aus Feinblei mit einer Stärke von z.B. 50 mm. Diese Platine 55 ist auf jeder Seite mit einer ersten Bleifolie 156,157 mit einer Stärke von etwa 0,25 mm beschichtet. Jede dieser Bleifolien 156,157 ist auf ihrer Außenfläche mit einer zweiten Bleifolie 156a bzw. 157a mit einer Stärke von 0,1 mm bzw. 0,05 beschichtet, wobei der Gesamtverbund vor der Beschichtung mit den zweiten Bleifolien 156a,157a eine Stärke von z.B. 20 mm und nach der Beschichtung mit den zweiten Bleifolien 156a,157a eine Endstärke von 10 mm aufweist. Die Endstärken werden durch Herunterwalzen der verschiedenen Plattierungsverbunde erhalten.

## Patentansprüche

1. Verfahren zur Herstellung von Bleianoden für Zinkelektrolysen, dadurch gekennzeichnet, daß ein aus gegossenem oder gewalztem Blei bestehender Anodenkörper in seinem Oberflächenbereich oder auf seiner Oberfläche mit einem Gehalt an Silber, insbesondere von 1 bis 0,45 Gewichtsprozent,versehen ist.

2. Verfahren nach Anspruch 1, dadurch gekennzeichnet, daß in einem Walzvorgang eine aus Feinblei hergestellte Platine mit einer Bleifolie mit einem Silbergehalt von 1% bis 0,45% plattiert wird, wobei die Dicke der Plattierung im Endzustand,also bei bei Erreichen der Dicke der fertigen Anode, zwischen 20 und 100 Mikron beträgt.

3. Verfahren nach Anspruch 1 und 2, dadurch gekennzeichnet, daß auf jede Seite der Platine aus Feinblei in einer Stärke von z.B. 50 mm eine Bleifolie mit einem Silbergehalt von 1% bis 0,45% von 0,5 mm Stärke aufgebracht und hierauf der Gesamtverbund in einem Durchgang oder in mehreren Stichen auf die jeweils erforderliche Stärke, z.B. von 10 mm, heruntergewalzt wird.

4. Verfahren nach Anspruch 1 und 2, dadurch gekennzeichnet, daß in einer ersten Stufe eine Platine aus Feinblei mit einer Stärke von 50 mm beidseitig mit je einer Bleifolie mit einem Silbergehalt von 1% bis 0,45% von 0,25 mm Stärke beschichtet, der Gesamtverbund in einem Stich auf eine Stärke von z.B. 20 mm heruntergewalzt und in einer zweiten Stufe das erhaltene Walzprodukt beidseitig mit je einer Bleifolie mit einem Silbergehalt von 1% bis 0,45% mit einer Stärke von 0,1 mm bzw. 0,05 mm beschichtet und der erhaltene Gesamtverbund in einem Stich auf eine Endstärke von 10 mm heruntergewalzt wird.

5. Verfahren nach Anspruch 1 und 2, dadurch gekennzeichnet, daß im Strangguß zwischen zwei Walzen ein Blech aus Feinblei, z.B. mit einer Stärke von 12 mm, hergestellt, dieses kontinuierlich mit einem Walzenpaar aus der Schmelze abgezogene Feinbleiblech durch ein weiteres Walzenpaar hindurchgeführt, dem gleichzeitig je eine Plattierungsbleifolie mit einem Silbergehalt von 1% bis 0,45% von oben und unten zugeführt und durch eine geringfügige Reduktion im warmen Zustand die Gießstruktur aufrechterhalten wird.

6. Verfahren nach Anspruch 5, dadurch gekennzeichnet, daß zwischen das gekühlte Walzenpaar, mit dem das Feinbleiblech aus der Schmelze abgezogen wird, eine Glasfasermatte eingeführt wird.

7. Bleianode für Zinkelektrolysen, hergestellt nach dem Verfahren nach Anspruch 1 bis 6, dadurch gekennzeichnet, daß die Bleianode (50) im Bereich der Oberfläche (51a) oder auf der Oberfläche ihres Anodenkörpers (51) einen Gehalt an Silber, insbesondere von 1 bis 0,45 Gewichtsprozent, aufweist.

8. Bleianode nach Anspruch 7, dadurch gekennzeichnet, daß die Bleianode (50) aus einem Anodenkörper (51) aus einer Platine (55) aus Feinblei und einer mit dieser plattierten Bleifolie (56) mit einem Silbergehalt von 1% bis 0,45% besteht, wobei die Dicke der fertigen Anode zwischen 20 und 100 Mikron beträgt.

9. Bleianode nach Anspruch 7, dadurch gekennzeichnet, daß die Bleianode (50) aus einerm Anodenkörper (51) aus einer Platine (55) von etwa 50 mm Stärke aus Feinblei besteht, die auf jeder Seite eine Bleifolie (156;157) mit einem Silbergehalt von 1% bis 0,45% trägt, wobei der Gesamtverbund eine Endstärke von z.B. 10 mm aufweist.

10. Bleianode nach Anspruch 7, dadurch gekennzeichnet, daß die Bleianode (50) aus einem Anodenkörper (51) aus einer Platine (55) aus Feinblei mit einer Stärke von z.B. 50 mm besteht, die auf jeder Seite mit einer ersten Bleifolie (156,157) mit einem Silbergehalt von 1% bis 0,45% mit einer Stärke von etwa 0,25 mm beschichtet ist, wobei jede Bleifolie (156,157) auf ihrer Außenfläche mit einer zweiten Bleifolie (156a,157a) mit einem Silbergehalt von 1% bis 0,45% und mit einer Stärke von 0,1 mm bzw. 0,05 mm beschichtet ist, wobei der Gesamtverbund vor der Beschichtung mit den zweiten Bleifolien (156a,157a) eine Stärke von z.B. 20 mm und nach der Beschichtung mit den zweiten Bleifolien (156a,157a) eine Endstärke von 10 mm aufweist.
